# FASCICULE DE BREVET EUROPEEN

(11) **EP 1 310 547 B1**
(45) Date de publication et mention de la délivrance du brevet: **30.11.2016**
(21) Numéro de dépôt: 03003395.5
(22) Date de dépôt: 29.07.1997
(51) Int. Cl.: C10L 1/18, C10L 1/22, C10L 1/14

(54) **Carburant pour moteurs diesel a faible teneur en soufre**
Kraftstoff mit niedrigem Schwefelgehalt für Dieselmotoren
Fuel with low sulphur content for diesel engines

(30) Priorité: 31.07.1996 FR 9609662
(43) Date de publication de la demande: 14.05.2003
(62) Demande divisionnaire de: 97935651.6
(73) Titulaire: TOTAL MARKETING SERVICES, 92800 Puteaux (FR)
(72) Inventeur: Bernasconi, Christian, 69390 Charly/Vernaison (FR); Germanaud, Laurent, Valencin le Fayet, 38540 Heyrieux (FR); Laupie, Jean-Michel, 69360 Communay (FR); Maldonado, Paul, 69360 St Symphorien D'Ozon (FR)
(74) Mandataire: Hirsch & Associés

(56) Documents cités:
- EP-A- 0 423 744
- WO-A-96/18706
- DE-A- 2 022 585
- FR-A- 1 388 295
- FR-A- 1 405 551
- US-A- 2 658 823
- US-A- 2 682 336
- US-A- 2 686 713
- US-A- 2 692 821
- US-A- 2 854 324
- US-A- 2 882 232
- US-A- 2 907 646
- US-A- 2 995 428
- US-A- 3 336 123
- US-A- 3 468 639
- US-A- 4 204 481

## Description

La présente invention concerne un carburant contenant un additif d'onctuosité pour améliorer les propriétés lubrifiantes des carburant diesels à faible teneur en soufre.

Il est bien connu que les carburants diesels et les carburants aviations doivent posséder des aptitudes à la lubrification pour la protection des pompes, des systèmes d'injection et de toutes les parties en mouvement avec lesquels ces produits entrent en contact dans un moteur à combustion interne. Avec la volonté d'utiliser des produits de plus en plus purs et non polluants, notamment dépourvus de soufre, l'industrie du raffinage a été amenée à perfectionner de plus en plus ses procédés de traitement d'élimination des composés du soufre. Cependant on a observé qu'en perdant les composés soufrés on perdait également les composés aromatiques et polaires souvent associés, ce qui occasionnait une perte du pouvoir lubrifiant de ces carburants. Ainsi, en deçà de certaines teneurs, la suppression de composés soufrés dans la composition de ces produits favorise très sensiblement les phénomènes d'usure et de rupture de pièces en mouvement au niveau des pompes et des systèmes d'injection. Comme la réglementation de nombreux pays a imposé de limiter la teneur supérieure acceptable en composés soufrés dans les carburants à 0,05% en poids pour diminuer les émissions des voitures, camions ou autobus en gaz de combustion polluants, notamment dans les agglomérations urbaines, il est nécessaire de remplacer ces composés lubrifiants par d'autres composés non polluants au regard de l'environnement mais présentant un pouvoir lubrifiant suffisant pour éviter les risques d'usure.

Pour résoudre ce problème, plusieurs types d'additifs ont déjà été proposés. Ainsi, on a ajouté aux gazoles des additifs anti-usures, connus pour certains dans le domaine des lubrifiants, du type des esters d'acides gras et des acides gras dimères non saturés, des amines aliphatiques, des esters d'acides gras et de diéthanolamine et des acides monocarboxyliques aliphatiques à chaîne longue tels que décrits dans les brevets US 2.252.889, US 4.185.594, US 4.204.481, US 4.208.190, US 4.428.182. La plupart de ces additifs présente un pouvoir lubrifiant suffisant mais à des concentrations bien trop élevées ce qui est très défavorable économiquement à l'achat. En outre, les additifs contenant des acides dimères, comme ceux contenant des acides trimères, ne peuvent être utilisés dans les carburants alimentant les véhicules dans lesquels le carburant peut être en contact avec l'huile de lubrification, car ces acides forment par réaction chimique des dépôts parfois insolubles dans l'huile, mais surtout incompatibles avec les détergents usuellement utilisés.

Le brevet US 4.609.376 préconise l'utilisation d'additifs anti-usures obtenus à partir d'esters d'acides mono- et poly-carboxyliques et d'alcools polyhydroxylés dans les carburants contenant des alcools dans leur composition.

Le brevet US 2.686.713 préconise l'introduction de tall oil jusqu'à 60 ppm dans les carburants diesel afin de prévenir la formation de rouille sur les surfaces métalliques en contact avec ces carburants.

Une autre voie choisie est d'introduire des esters d'huiles végétales ou les huiles végétales elles-mêmes dans ces carburants pour améliorer leur pouvoir lubrifiant ou leur onctuosité. Parmi ceux-ci, on trouve les esters dérivés d'huiles de colza, de lin, de soja, de tournesol ou les huiles elles-mêmes (voir brevets EP 635.558 et EP 605.857). Un des inconvénients majeurs de ces esters est leur faible pouvoir lubrifiant à une concentration inférieure à 0,5 % en poids dans les carburants.

Pour améliorer le pouvoir lubrifiant des gazoles, la demande de brevet WO 95/33805 préconise l'introduction d'un additif de tenue à froid constitué par des additifs azotés comprenant un à plusieurs groupements dans lequel R¹³ comprend de 12 à 24 atomes de carbone, est linéaire, légèrement ramifié ou alicyclique et aromatique le groupement azoté pouvant être relié par CO ou CO₂ et former des carboxylates d'amines ou des amides.

Le document FR-A-1388295 décrit un procédé d'incorporation de solides dans un liquide, ainsi que les liquides ainsi obtenus. Le produit combustible selon ce document comprend une quantité de solides notamment de 40 à 85%. Ce taux élevé est obtenu par un agent dispersant qui peut être un acide (par ex. tallène), en une quantité entre 0.1% et 15% en poids.

La présente invention vise à résoudre les problèmes rencontrés avec les additifs proposés par l'art antérieur, c'est-à-dire à améliorer le pouvoir lubrifiant des carburants désulfurés et désaromatisés, tout en restant compatibles avec les autres additifs, notamment les détergents, et les huiles lubrifiantes, notamment en ne formant pas de dépôts et en diminuant le coût notamment par une teneur moindre en additif, nettement inférieure à 0,5%.

La présente invention a pour objet un carburant pour moteur diesel, à teneur en soufre inférieure à 500 ppm consistant
en un gazole comprenant au moins un distillat moyen issu d'une coupe de distillation directe de pétrole brut, de températures comprise entre 150 et 400°C et en 50 à 1000 ppm d'un additif d'onctuosité contenant des acides monocarboxyliques et polycycliques,
et éventuellement en au moins un additif du groupe des additifs usuellement ajoutés dans de tels carburants tels que les additifs détergents, les additifs améliorant l'indice de cétane, les additifs désémulsifiants, les additifs anti-corrosion, les additifs améliorant la tenue à froid, et les additifs modificateurs d'odeur,
ledit additif d'onctuosité étant constitué par une combinaison d'au moins un hydrocarbure aliphatique monocarboxylique, saturé ou insaturé, de chaîne linéaire comprise entre 12 et 24 atomes de carbone, et au moins un composé hydrocarboné polycyclique de formule (I) ci-après : avec X désignant les atomes de chaque cycle correspondant à 4 carbones, ou 3 carbones et un hétéroatome tel que l'azote ou l'oxygène, avec R₁, R₂, R₃ et R₄, identiques ou différents, désignant soit un atome d'hydrogène, soit des groupements hydrocarbonés, raccordés chacun à au moins un atome d'un des deux cycles, ces groupements hydrocarbonés étant choisis parmi les groupements alkyls constitués de 1 à 5 atomes de carbone, les groupements aryls, les cycles hydrocarbonés de 5 à 6 atomes, contenant éventuellement un hétéroatome tel que l'oxygène ou l'azote, chaque cycle étant formé par raccordement direct de deux groupements Rᵢ choisis parmi R₁, R₂, R₃ et R₄, via éventuellement un hétéroatome, le dit cycle étant saturé ou insaturé, non substitué ou substitué par un radical aliphatique éventuellement oléfinique comprenant de 1 à 4 atomes de carbone, et Z est choisi dans le groupe constitué par les groupements carboxyliques, carboxylates d'amines, esters et nitriles;
ledit composé de formule (I) étant choisi dans le groupe constitué par les acides résiniques naturels obtenus à partir des résidus de distillation des huiles naturelles extraites des arbres résineux, les carboxylates d'amines, et les dérivés esters et nitriles de ces acides;
l'hydrocarbure aliphatique monocarboxylique étant sous forme d'acide, de carboxylate d'amines et/ou d'esters.

On s'est aperçu que le pouvoir lubrifiant apporté par l'additif d'onctuosité contenant une telle combinaison est bien supérieur à celui prévisible par ajout des pouvoirs lubrifiants de chacun de ses composants pris séparément. Ce résultat imprévisible traduit l'effet de synergie des différents composants de la dite combinaison au regard de la lubrification.

Selon l'invention, le composé hydrocarboné polycyclique de la dite combinaison est un composé hydrocarboné de formule (I) ci-après : avec X désignant les atomes de chaque cycle correspondant à 4 carbones, ou 3 carbones et un hétéroatome tel que l'azote ou l'oxygène, avec R₁, R₂, R₃ et R₄, identiques ou différents, désignant soit un atome d'hydrogène, soit des groupements hydrocarbonés, raccordés chacun à au moins un atome d'un des deux cycles, ces groupements hydrocarbonés étant choisis parmi les groupements alkyls constitués de 1 à 5 atomes de carbone, les groupements aryls, les cycles hydrocarbonés de 5 à 6 atomes, contenant éventuellement un hétéroatome tel que l'oxygène ou l'azote, chaque cycle étant formé par raccordement direct de deux groupements Rᵢ choisis parmi R₁, R₂, R₃ et R₄, via éventuellement un hétéroatome, le dit cycle étant saturé ou insaturé, non substitué ou substitué par un radical aliphatique éventuellement oléfinique comprenant de 1 à 4 atomes de carbone, et Z est choisi dans le groupe constitué par les groupements carboxyliques, les carboxylates d'amines, les esters et les nitriles.

Selon l'invention, le composé de formule (I) est choisi dans le groupe constitué par les acides résiniques naturels obtenus à partir des résidus de distillation, des huiles naturelles extraites des arbres résineux, notamment des conifères résineux, ainsi que les carboxylates d'amines, les esters et les nitriles de ces acides.

Parmi les acides résiniques, on préfère l'acide abiétique, l'acide dihydroabiétique, l'acide tétrahydroabiétique, l'acide dehydroabiétique, l'acide néoabiétique, l'acide pimarique, l'acide levopimarique et l'acide parastrinique et leurs dérivés.

Selon l'invention, l'hydrocarbure aliphatique monocarboxylique est sous forme d'acide, de carboxylate d'amines et d'esters.

Dans un mode plus poussé de l'invention, la combinaison comprend de 1 à 50% en poids d'au moins un composé correspondant à la formule (I), et de 50 à 99% en poids d'au moins un acide monocarboxylique linéaire, saturé ou insaturé, comprenant de 12 à 24 atomes de carbones, ces produits étant présents sous forme d'acide, de carboxylate d'amines ou d'esters.

Par carboxylates d'amines, on entend les composés résultant de la réaction de ces acides avec des amines ou polyamines primaires, secondaires et tertiaires comprenant de 1 à 8 atomes de carbone par chaîne et les alkylèneamines et alkylènepolyamines primaires, secondaires ou tertiaires comprenant de 2 à 8 atomes de carbone. Dans un mode préféré de l'invention, ces sels d'amines dérivent d'amines choisies dans le groupe constitué par l'éthyl-2-hexylamine, la N,N-dibutylamine, l'éthylènediamine, la diéthylènetriamine et la tétraéthylènepentamine.

Parmi les esters, on préfère les esters d'alcanols primaires comprenant de 1 à 8 atomes de carbone ou encore des polyalcool du groupe constitué par l'éthylèneglycol, le propylèneglycol, le glycérol, le triméthylolpropane, le pentaérythritol, la diéthanolamine, la triéthanolamine et leurs dérivés.

Dans l'invention, le carburant contient de 50 à 1000 ppm de l'additif d'onctuosité.

Selon la présente invention, on peut ajouter au dit carburant au moins un additif du groupe des additifs usuellement ajoutés dans de tels carburants tels que les additifs détergents, les additifs améliorant l'indice de cétane, les additifs désémulsifiants, les additifs anti-corrosion, les additifs améliorant la venue à froid, et les additifs modificateurs d'odeur.

Pour expliciter les avantages de la présente invention au regard de l'art antérieur, des exemples sont donnés ci-après à titre illustratif mais non limitatif de la portée de l'invention revendiquée.

### EXEMPLE I

Le présent exemple décrit le choix des additifs en fonction de leur solubilité dans un gazole faiblement soufré.

On dilue chaque additif en test à 5% poids dans un gazole (GO) à 500 ppm de soufre, à température ambiante.

On désigne par Y les additifs selon l'invention et par C les exemples comparatifs dans le tableau I ci-après. Les additifs Y consistent pour une part, en un mélange d'une combinaison d'acides gras renfermant en poids 50 à 55 % d'acide oléique, 30 à 40 % d'acide linoléique,3 à 5 % d'acide palmitique et 1 à 2 % d'acide linolénique, et pour une autre part en acides résiniques obtenus par distillation du tall oil, sous produit de fabrication de la pulpe de bois par le procédé sulfate. Pour les exemples comparatifs, C₁ correspond à l'acide oléique pur, C₂ au colophane qui est un mélange d'acides résiniques correspondant au résidu de distillation des gemmes de pins et C₃ est un mélange d'acides dimères obtenus par dimérisation thermique et/ou catalytique d'acides gras insaturés.

**TABLEAU I**

| Additif | % acides gras | % acides résiniques | solubilité dans le GO |
|---|---|---|---|
| Y₁ | 70 | 30 | soluble |
| Y₂ | 85 | 15 | soluble |
| Y₃ | 98 | 2 | soluble |
| C₁ | 100 | 0 | soluble |
| C₂ | 0 | 100 | très trouble |
| C₃ | 0 | 0 | soluble |

On constate d'après ce tableau qu'à l'exception des acides résiniques (C₂), tous ces composés sont très solubles dans le gazole.

### EXEMPLE II

Le présent exemple étudie le pouvoir lubrifiant des additifs décrits dans l'exemple I.

Le pouvoir lubrifiant de ces additifs a été mesuré dans les conditions de l'essai HFRR (High Frequency Reciprocating Rig) tel que décrit dans l'article SAE 932692 par J.W. HADLEY de l'université de Liverpool.

Le test consiste à imposer conjointement à une bille d'acier en contact avec un plateau métallique immobile, une pression correspondant à un poids de 200 g et un déplacement alternatif de 1 mm à une fréquence de 50 Hz. La bille en mouvement est lubrifiée par la composition à tester. La température est maintenue à 60°C pendant toute la durée de l'essai, c'est-à-dire 75 mn. Le pouvoir lubrifiant est exprimé par la valeur moyenne des diamètres de l'empreinte d'usure de la bille sur le plateau. Un faible diamètre d'usure (généralement inférieur à 400µm) indique un bon pouvoir lubrifiant ; à l'inverse, un diamètre d'usure important (supérieur à 400µm) traduit un pouvoir d'autant plus insuffisant que la valeur du diamètre d'usure est élevée.

Le pouvoir lubrifiant des additifs a été mesuré sur un gazole identique à celui de l'exemple I, chaque échantillon testé ne contenant que 100 ppm d'additif. Les résultats sont donnés dans le tableau II ci-après.

**TABLEAU II**

| Echantillon | Diamètre d'usure (µm) |
|---|---|
| Gazole seul (GO) | 510 |
| GO + Y₁ | 350 |
| GO + Y₂ | 385 |
| GO + Y₃ | 410 |
| GO + C₁ | 440 |
| GO + C₂ | 470 |
| GO + C₃ | 380 |

Ce tableau montre que les additifs (Y₁ et Y₂) selon l'invention ont un effet identique sinon meilleur que les acides dimères (C₃). De plus, on constate que le mélange d'acides gras avec des acides résiniques a un pouvoir lubrifiant bien meilleur que ceux obtenus avec ces mêmes composés pris séparément, traduisant une synergie de ces composants entre eux.

### EXEMPLE III

Le présent exemple étudie la compatibilité des additifs décrits dans l'exemple I avec les lubrifiants utilisés usuellement dans les moteurs diesel selon le protocole décrit ci-après.

70 ml d'une huile moteur de basicité totale égale à 15 mg de KOH par gramme sont mélangés avec 700 ml de gazole à 500 ppm de soufre identique à celui de l'exemple I, dans lequel on rajoute 35 g d'additif. Chaque mélange ainsi constitué est placé dans une étuve à 50°C, puis on évalue visuellement la présence ou l'absence de dépôts, d'un précipité ou d'un trouble résultant d'une incompatibilité entre les additifs dits « d'onctuosité », au pouvoir lubrifiant suffisant, avec un lubrifiant moteur appelé KM2+ commercialisé par la société des Huiles Renault Diesel.

Les résultats de compabilité sont rassemblés dans le tableau III ci-après.

**TABLEAU III**

| Additif | Compatibilité avec le lubrifiant |
|---|---|
| Y₁ | Aucun dépôt - solution limpide |
| Y₂ | Aucun dépôt - solution limpide |
| Y₃ | Aucun dépôt - très léger voie |
| C₁ | Très léger trouble après 48 heures |
| C₂ | Présence de quelques insolubles |
| C₃ | Formation d'un trouble dés l'ajout de GO additivé |

Les additifs de l'invention, Y₁ et Y₂ ne donnent ni dépôt, ni trouble lorsque que le gazole additivé à 100 ppm est ajouté à l'huile.

### EXEMPLE IV

Le présent exemple vise à décrire des additifs d'onctuosité adaptés pour être introduits dans les carburants selon l'invention.

Ce sont d'une part des esters obtenus en faisant réagir des alcools avec l'additif Y₁ de l'exemple I dans un mélange équimolaire, à maintenir ce mélange à reflux entre 130 et 150°C sous pression atmosphérique, puis à distiller l'azéotrope eau/toluène.

D'autre part, il s'agit de carboxylates d'amine obtenues par simple mélange à température ambiante et à pression atmosphérique de Y₁ avec une amine ou polyamine selon l'invention, permettant ainsi la neutralisation des sites carboxyliques.

Ces additifs sont introduits dans un gazole tel que décrit dans l'exemple II à une concentration de 100 ppm.

Le tableau IV rassemble ci-après les résultats du test d'usure décrit dans l'exemple II obtenus avec le gazole ainsi dopé pour caractériser leur pouvoir lubrifiant.

**TABLEAU IV**

| Nature de l'additif (Y1 + .. ) | Diamètre d'usure (µm) |
|---|---|
| triéthanolamine | 365 |
| N,N diméthyléthanolamine | 375 |
| éthylèneglycol | 385 |
| glycérol | 360 |
| propylène glycol | 380 |
| éthyl-2-hexanol | 385 |
| N,N-diméthyl-1,3-propanediamine | 360 |
| éthyl-2-hexylamine | 370 |
| N,N-dibutylamine | 375 |
| éthylènediamine | 355 |

D'après ces résultats, on confirme que les carburants dopés par de tels additifs selon l'invention, ont un bon pouvoir lubrifiant.

## Revendications

1. Carburant pour moteur diesel, à teneur en soufre inférieure à 500 ppm consistant
en un gazole comprenant au moins un distillat moyen issu d'une coupe de distillation directe de pétrole brut, de températures comprise entre 150 et 400°C et en 50 à 1000 ppm d'un additif d'onctuosité contenant des acides monocarboxyliques et polycycliques,
et éventuellement en au moins un additif du groupe des additifs usuellement ajoutés dans de tels carburants tels que les additifs détergents, les additifs améliorant l'indice de cétane, les additifs désémulsifiants, les additifs anti-corrosion, les additifs améliorant la tenue à froid, et les additifs modificateurs d'odeur,
ledit additif d'onctuosité étant constitué par une combinaison d'au moins un hydrocarbure aliphatique monocarboxylique, saturé ou insaturé, de chaîne linéaire comprise entre 12 et 24 atomes de carbone, et au moins un composé hydrocarboné polycyclique de formule (I) ci-après : avec X désignant les atomes de chaque cycle correspondant à 4 carbones, ou 3 carbones et un hétéroatome tel que l'azote ou l'oxygène, avec R₁, R₂, R₃ et R₄, identiques ou différents, désignant soit un atome d'hydrogène, soit des groupements hydrocarbonés, raccordés chacun à au moins un atome d'un des deux cycles, ces groupements hydrocarbonés étant choisis parmi les groupements alkyls constitués de 1 à 5 atomes de carbone, les groupements aryls, les cycles hydrocarbonés de 5 à 6 atomes, contenant éventuellement un hétéroatome tel que l'oxygène ou l'azote, chaque cycle étant formé par raccordement direct de deux groupements Rᵢ choisis parmi R₁, R₂, R₃ et R₄; via éventuellement un hétéroatome, le dit cycle étant saturé ou insaturé, non substitué ou substitué par un radical aliphatique éventuellement oléfinique comprenant de 1 à 4 atomes de carbone, et Z est choisi dans le groupe constitué par les groupements carboxyliques, carboxylates d'amines, esters et nitriles;
ledit composé de formule (I) étant choisi dans le groupe constitué par les acides résiniques naturels obtenus à partir des résidus de distillation des huiles naturelles extraites des arbres résineux, les carboxylates d'amines, et les dérivés esters et nitriles de ces acides;
l'hydrocarbure aliphatique monocarboxylique étant sous forme d'acide, de carboxylate d'amines et/ou d'esters.

2. Carburant selon la revendication 1, **caractérisé en ce que** dans l'additif d'onctuosité, le composé de formule (I) est choisi dans le groupe constitué par les acides résiniques naturels obtenus à partir des résidus de distillation des huiles naturelles extraites des conifères résineux, les carboxylates d'amines, et les dérivés esters et nitriles de ces acides.

3. Carburant selon la revendication 1 ou 2, **caractérisé en ce que** les acides résiniques sont choisis dans le groupe constitué par l'acide abiétique, l'acide dihydroabiétique, l'acide tétrahydroabiétique, l'acide dehydroabiétique, l'acide néoabiétique, l'acide pimarique, l'acide lévopimarique, l'acide parastrinique et leurs dérivés.

4. Carburant selon l'une des revendications 1 à 3, **caractérisé en ce qu'**il comprend de 1 à 50% en poids d'au moins un composé correspondant à la formule (I), et de 50 à 99% en poids d'au moins un hydrocarbure aliphatique monocarboxylique linéaire, saturé ou insaturé, comprenant de 12 à 24 atomes de carbone.

5. Carburant selon l'une des revendications 1 à 4, **caractérisé en ce que** les carboxylates d'amines résultent de la réaction des ces acides avec des amines ou polyamines primaires, secondaires et tertiaires comprenant de 1 à 8 atomes de carbones par chaîne et les alkylèneamines et alkylènepolyamines primaires, secondaires, ou tertiaires comprenant de 2 à 8 atomes de carbone.

6. Carburant selon la revendication 5, **caractérisé en ce que** les amines dont dérivent les carboxylates d'amines sont choisies dans le groupe constitué par l'éthyl-2-hexylamine, la N,N-dibutylamine, l'éthylènediamine, la diéthylènetriamine et la tétraéthylènepentamine.

7. Carburant selon l'une des revendications 1 à 5, **caractérisé en ce que** les esters résultent de la réaction de ces acides avec des alcools du groupe constitué par les alcools primaires comprenant de 1 à 8 atomes de carbone et les polyalcools du type éthylèneglycol, propylèneglycol, glycérol, triméthylolpropane, pentaérythritol, diéthanolamine et triéthanolamine.

## Patentansprüche

1. Kraftstoff für einen Dieselmotor, mit einem Schwefelgehalt von weniger als 500 ppm, bestehend aus:
■ einem Diesel, umfassend mindestens ein Mitteldestillat aus einem Straight-Run-Destillationsschnitt von Rohöl, mit Temperaturen zwischen 150 und 400°C und mit 50 bis 1000 ppm eines Schmierfähigkeitszusatzes, welcher Monocarbon- und polyzyklische Säuren enthält,
■ und gegebenenfalls mindestens einem Additiv der Gruppe von Additiven, die üblicherweise derartigen Kraftstoffen zugesetzt werden, wie Detergens-Additive, Cetan-Verbesserer, Deemulgator-Additive, Anti-Korrosions-additive, die Kälteeigenschaften verbessernde Additive und den Geruch modifizierende Additive,
■ wobei der Schmierfähigkeitszusatz aus einer Kombination mindestens eines gesättigten oder ungesättigten aliphatischen Monocarbonsäurekohlenwasserstoffs mit einer linearen Kette die zwischen 12 und 24 Kohlenstoffatomen und mindestens einer polyzyklischen Kohlenwasserstoffverbindung der folgenden Formel (I) besteht:
wobei
X die Atome von jedem Ring bezeichnet, der 4 Kohlenstoffatomen, oder 3 Kohlenstoffatomen und einem Heteroatom, wie Stickstoff oder Sauerstoff entspricht,
R₁, R₂, R₃ und R₄, die identisch oder verschieden sind, und entweder ein Wasserstoffatom oder Kohlenwasserstoff-Gruppen darstellen, jeweils verbunden mit mindestens einem der Atome von einem der beiden Ringe, wobei diese Kohlenwasserstoff-Gruppen ausgewählt sind aus Alkyl-Gruppen mit 1 bis 5 Kohlenstoffatomen, Aryl-Gruppen, Kohlenwasserstoff-Ringe mit 5 bis 6 Atomen, die gegebenenfalls ein Heteroatom enthalten, wie Sauerstoff oder Stickstoff, wobei jeder Ring durch direkter Bindung der beiden Gruppen Rᵢ gebildet wird, die aus R₁, R₂, R₃ und R₄, ausgewählt sind, gegebenenfalls über ein Heteroatom, wobei der Ring gesättigt oder ungesättigt, unsubstituiert oder substituiert ist, durch einen aliphatischen, gegebenenfalls olefinischen Rest mit 1 bis 4 Kohlenstoffatomen, und
Z aus der Gruppe bestehend aus Carboxyl-Gruppen, Aminocarboxylaten, Estern und Nitrilen ausgewählt ist;
- wobei die Verbindung der Formel (I) ausgewählt ist aus der Gruppe die aus natürlichen Harzsäuren besteht die aus Destillationsresten der von Nadelbäumen extrahierten natürlichen Öle, aus Aminocarboxylaten und aus den Ester- und Nitril-Derivaten dieser Säuren erhalten werden;
- wobei der aliphatische Monocarbonsäurekohlenwasserstoff in der Form von Säure, Aminocarboxylat und/oder Estern vorliegt.

2. Kraftstoff nach Anspruch 1, **dadurch gekennzeichnet, dass** in dem Schmierfähigkeitsverbesserer die Verbindung der Formel (I) ausgewählt ist, aus der Gruppe bestehend aus natürlichen Harzsäuren, die aus Destillationsresten der von Nadelbäumen extrahierten natürlichen Öle, aus Aminocarboxylaten und aus Ester- und Nitril-Derivaten dieser Säuren erhalten werden.

3. Kraftstoff nach einem der Ansprüche 1 oder 2, **dadurch gekennzeichnet, dass** die Harzsäuren ausgewählt sind aus der Gruppe bestehend aus Abietinsäure, Dihydroabietinsäure, Tetrahydroabietinsäure, Dehydroabietinsäure, Neoabietinsäure, Pimarsäure, Levopimarsäure, Parastrinsäure und ihren Derivaten.

4. Kraftstoff nach einem der Ansprüche 1 bis 3, **dadurch gekennzeichnet dass** dieser 1 bis 50 Gew.-% von mindestens einer Verbindung der Formel (I) und 50 bis 99 Gew.-% von mindestens eines linearen, gesättigten oder ungesättigten aliphatischen Monocarbonsäurekohlenwasserstoffs mit 12 bis 24 Kohlenstoffatomen umfasst.

5. Kraftstoff nach einem der Ansprüche 1 bis 4, **dadurch gekennzeichnet dass** die Aminocarboxylate aus der Reaktion dieser Säuren mit Aminen oder primären, sekundären und tertiären Polyaminen mit 1 bis 8 Kohlenstoffatomen pro Kette stammen und die primären, sekundären oder tertiären Alkylenamine und Alkylenpolyamine die 2 bis 8 Kohlenstoffatome aufweisen.

6. Kraftstoff nach Anspruch 5, **dadurch gekennzeichnet, dass** die Amine, von denen die Aminocarboxylate stammen, aus der Gruppe bestehend aus 1°-°Ethyl-2-hexyldiamin, N,N-Dibutylamin, Ethylendiamin, Diethylentriamin und Tetraethylenpentamin ausgewählt sind.

7. Kraftstoff nach einem der Ansprüche 1 bis 5, **dadurch gekennzeichnet, dass** die Ester aus der Reaktion dieser Säuren mit Alkoholen einer Gruppe stammen, die aus primären Alkoholen mit 1 bis 8 Kohlenstoffatomen und Polyalkoholen aus dem Typ Ethylenglykol, Propylenglykol, Glycerin, Trimethylolpropan, Pentaerythrit, Diethanolamin und Triethanolamin besteht.

## Claims

1. Diesel engine fuel with a sulphur content lower than 500 ppm consisting of
a diesel fuel oil comprising at least one middle distillate originating from a direct distillation cut of crude oil, with temperatures comprise between 150 and 400°C and of
from 50 to 1000 ppm of a lubricity additive containing monocarboxylic and polycyclic acids,
and optionally of at least one additive from the group of the additives usually added to such fuels, such as detergent additives, additives which improve the cetane number, demulsifying additives, anticorrosion additives, additives which improve resistance to cold and odor-modifying additives,
said lubricity additive being constituted by a combination of at least one saturated or unsaturated, monocarboxylic aliphatic hydrocarbon with a linear chain of between 12 and 24 carbon atoms, and at least one polycyclic hydrocarbon compound of formula (I) below: with X denoting the atoms of each ring corresponding to 4 carbons, or 3 carbons and one heteroatom such as nitrogen or oxygen, with R₁, R₂, R₃ and R₄, which are identical or different, denoting either a hydrogen atom or hydrocarbon groups, each linked to at least one atom of one of the two rings, these hydrocarbon groups being chosen from alkyl groups consisting of 1 to 5 carbon atoms, aryl groups, hydrocarbon rings of 5 to 6 atoms, optionally containing a heteroatom such as oxygen or nitrogen, each ring being formed by direct linkage of two groups Ri chosen from R₁, R₂, R₃ and R₄, optionally via a heteroatom, the said ring being saturated or unsaturated, unsubstituted or substituted by an optionally olefinic, aliphatic radical containing from 1 to 4 carbon atoms, and Z is chosen from the group consisting of carboxylic, amine carboxylate, ester and nitrile groups;
said compound of formula (I) being chosen from the group consisting of the natural resin-based acids obtained from residues of distillation of natural oils extracted from resinous trees, the amine carboxylates, and the ester and nitrile derivatives of these acids;
the monocarboxylic aliphatic hydrocarbon being in the form of acid, of amine carboxylate and and/or of esters.

2. Fuel according to claim 1 **characterized in that** in the lubricity additive, the compound of formula (I) is chosen from the group consisting of the natural resin-based acids obtained from residues of distillation of natural oils extracted from resinous conifers, the amine carboxylates, and the ester and nitrile derivatives of these acids.

3. Fuel according to claim 1 or 2, **characterized in that** the resin-based acids are chosen from the group consisting of abietic acid, dihydroabietic acid, tetrahydroabietic acid, dehydroabietic acid, neoabietic acid, pimaric acid, levopimaric acid, parastrinic acid and their derivatives.

4. Fuel according to one of claims 1 to 3, **characterized in that** it includes from 1 to 50% by weight of at least one compound corresponding to formula (I) and from 50 to 90% by weight of at least one saturated or unsaturated, linear monocarboxylic aliphatic hydrocarbon containing from 12 to 24 carbon atoms.

5. Fuel according to one of claims 1 to 4, **characterized in that** the amine carboxylates result from the reaction of these acids with primary, secondary and tertiary amines or polyamines containing from 1 to 8 carbon atoms per chain and primary, secondary or tertiary alkyleneamines and alkylenepolyamines containing from 2 to 8 carbon atoms.

6. Fuel according to claim 5, **characterized in that** the amines from which the amine carboxylates are derived are chosen from the group consisting of 2-ethylhexylamine, N,N-dibutylamine, ethylenediamine, diethylene-triamine and tetraethylenepentamine.

7. Fuel according to one of claims 1 to 5, **characterized in that** the esters result from the reaction of these acids with alcohols of the group consisting of the primary alcohols containing from 1 to 8 carbon atoms and polyalcohols of the ethylene glycol, propylene glycol, glycerol, trimethylolpropane, pentaerythritol, diethanolamine and triethanolamine type.
